# EUROPÄISCHE PATENTSCHRIFT

(11) **EP 3 519 603 B1**
(45) Veröffentlichungstag und Bekanntmachung des Hinweises auf die Patenterteilung: **09.04.2025**
(21) Anmeldenummer: 17784555.9
(22) Anmeldetag: 22.09.2017
(51) Int. Cl.: C23C 2/26, C23C 2/12, C23C 2/28

(54) **TEMPORÄRE KORROSIONSSCHUTZSCHICHT**
TEMPORARY CORROSION PROTECTION LAYER
COUCHE DE PROTECTION CONTRE LA CORROSION TEMPORAIRE

(30) Priorität: 30.09.2016 DE 102016218957
(43) Veröffentlichungstag der Anmeldung: 07.08.2019
(73) Patentinhaber: ThyssenKrupp Steel Europe AG, 47166 Duisburg (DE)
(72) Erfinder: BANIK, Janko, 58762 Altena (DE); KUHN, Patrick, 59174 Kamen (DE); RUTHENBERG, Manuela, 44143 Dortmund (DE); SCHROOTEN, Axel, 44137 Dortmund (DE); SIKORA, Sascha, 44534 Lünen (DE)
(74) Vertreter: Zenz Patentanwälte Partnerschaft mbB
(86) Internationale Anmeldenummer: PCT/EP2017/074042
(87) Internationale Veröffentlichungsnummer: WO 2018/060082

(56) Entgegenhaltungen:
- DE-B3- 102008 006 771
- GB-A- 1 500 807

## Beschreibung

### Technisches Gebiet

Die vorliegende Erfindung betrifft ein Verfahren zum Herstellen eines Bauteils aus einem mit einem Al-Si-Schutzüberzug überzogenen Stahlprodukt.

### Technischer Hintergrund

Stahlprodukte, wie Stahlbänder oder Stahlbleche, werden heutzutage mittels Feueraluminieren mit einem Al-Si-Schutzüberzug versehen, um vor korrosiven Einflüssen geschützt zu werden.

Damit es im Zuge des Umformvorgangs zu einem gewünschten Bauteil nicht zu lokalen Abplatzungen des Schutzüberzugs kommt, werden die Stahlprodukte in der Regel mit dem Eisen des Grundwerkstoffs durchlegiert. Dies bedingt längere Glühdauern.

Aus der DE 10 2008 006 771 B3 ist bekannt, dass ein vorlegierter Al-Si-Schutzüberzug im Vergleich zu einem nicht vorbehandelten Al-Si-Schutzüberzug zu einer reduzierten Erwärmungsdauer führt.

Die GB 1 500 807 A beschreibt Eigenschaften von Estern.

Trotz des vorhandenen Schutzüberzugs bei derart vorlegierten Stahlprodukten zeigt sich in der Praxis jedoch, dass es witterungsbedingt, beispielsweise bei der Lagerung und/oder Transport, zur Korrosionsbildung (Rotrost) an der Oberfläche kommt.

### Zusammenfassung der Erfindung

Der Erfindung liegt daher die Aufgabe zu Grunde ein Verfahren bereitzustellen, das die Nachteile im Stand der Technik überwindet.

Gelöst wird diese Aufgabe durch ein Verfahren mit den Merkmalen des Patentanspruchs 1.

Erfindungsgemäß umfasst das Verfahren zum Herstellen eines Bauteils aus einem mit einem Al-Si-Schutzüberzug überzogenen Stahlprodukt die folgenden Schritte:
- Bereitstellen eines Substrats bestehend aus einem mit einem Al-Si-Schutzüberzug überzogenen Stahlprodukt,
- Erwärmen des Substrats auf eine Temperatur T₁ derart, dass der AI-Si-Schutzüberzug nur teilweise mit Fe des Stahlprodukts vorlegiert wird,
- Abkühlen des vorlegierten Substrats auf Raumtemperatur,
- Auftragen eines Korrosionsschutzöls auf die Oberfläche des vorlegierten Substrats, wobei das Korrosionsschutzöl aus einer Zusammensetzung besteht, die Fettsäureester enthält,
- Transportieren des mit dem Korrosionsschutzöl versehenen vorlegierten Substrats,
- Erwärmen des mit dem Korrosionsschutzöl versehenen vorlegierten Substrats auf eine Temperatur T₂ derart, dass der Al-Si-Schutzüberzug vollständig mit Fe des Stahlprodukts durchlegiert wird und das Korrosionsschutzöl rückstandsfrei entfernt wird, und
- Umformen des wiedererwärmten Substrats zu dem Bauteil.

Überraschenderweise hat sich gezeigt, dass - neben dem zusätzlichen temporären Korrosionsschutz - das mit dem Korrosionsschutzöl versehene vorlegierte Substrat nach der Wiedererwärmung für den Umformprozess keine Rückstände hinterlässt, die sich nachteilig auf die Materialperformance auswirken und somit weitere Verfahrensschritte innerhalb der Produktionskette nicht nachteilig stören.

Weiterhin hat sich überraschenderweise gezeigt, dass das Erwärmen des mit dem Korrosionsschutzöl versehenen vorlegierten Substrats auf die Temperatur T₂ signifikant verkürzt werden konnte.

Bei dem erfindungsgemäßen Verfahren wird zunächst ein Substrat bestehend aus einem mit einem Al-Si-Schutzüberzug überzogenen Stahlprodukt bereitgestellt. Das Stahlprodukt ist vorliegend ein Stahlblech oder Stahlband, welches mit einem Al-SI-Schutzüberzug beschichtet ist. Typischerweise wird das Stahlprodukt mittels feueraluminieren beschichtet.

Im weiteren Verfahrensschritt wird das Substrat auf eine Temperatur T₁ derart erwärmt, dass der Al-Si-Schutzüberzug nur teilweise mit Fe des Stahlprodukts vorlegiert wird. Das derart nur unvollständig durchlegierte Substrat weist eine Zähigkeit auf, die es erlaubt das erhaltene Substrat zu zerteilen oder zu beschneiden, ohne dass der Schutzüberzug beschädigt wird.

Das Erwärmen des Substrats auf die Temperatur T₁ kann hierbei in einem Haubenglühofen, Kammerofen oder in einem Durchlaufglühofen durchgeführt werden.

Bevorzugt weisen derart unvollständig durchlegierte Al-Si-Schutzüberzüge einen Fe-Anteil von 25 - 50 Gew.-% auf. In einer besonders bevorzugten Variante besteht der AI-Si-Schutzüberzug aus 10 Gew.-% Si, 25 - 50 Gew.-% Fe und Rest Al.

Nach dem Abkühlen des vorlegierten Substrats auf Raumtemperatur wird erfindungsgemäß ein Korrosionsschutzöls auf die Oberfläche aufgetragen, wobei das Korrosionsschutzöl aus einer Zusammensetzung besteht, die Fettsäureester enthält. Das Auftragen des Korrosionsschutzöls auf das vorlegierte Substrat kann beispielsweise durch Aufsprühen oder Eintauchen in ein, das Korrosionsschutzöl enthaltende, Bad erfolgen. Alternativ erfolgt das Auftragen des Korrionsschutzöls mittels eines Walzenauftragsverfahrens.

Alternativ kann das vorlegierte Substrat vor Abkühlung auf Raumtemperatur in ein das Korrosionsschutzöl enthaltende Bad eingetaucht werden, um es in einem Verfahrensschritt abzukühlen und mit dem temporären Korrosionsschutz zu versehen.

Sodann wird das mit dem Korrosionsschutzöl versehene vorlegierte Substrat transportiert. Unter dem vorliegend verwendeten Begriff des Transports sind alle Arten von Transportvorgängen zu verstehen, bei denen das vorlegierte Substrat von einem ersten Ort, beispielsweise einem Stahlerzeuger, zu einem zweiten Ort, beispielsweise einer Fabrikationsstätte eines Stahlverarbeitenden Unternehmens oder einer Lagerstätte, bewegt wird.

In einem weiteren Schritt des erfindungsgemäßen Verfahrens wird das mit dem Korrosionsschutzöl versehene vorlegierte Substrat auf eine Temperatur T₂ derart erwärmt, dass der Al-Si-Schutzüberzug vollständig mit Fe des Stahlprodukts durchlegiert wird und das Korrosionsschutzöl rückstandsfrei entfernt wird. Es bleiben somit weder verkräkte Kohlenstoffketten auf der Oberfläche zurück noch entstehen korrosive oder giftige Verbrennungsrückstände während des Erwärmungsvorgangs.

Das Erwärmen des Substrats auf die Temperatur T₂ kann induktiv, konduktiv oder mittels Wärmestrahlung in einem Durchlaufofen durchgeführt werden.

Anschließend wird das wiedererwärmte Substrat zu dem gewünschten Bauteil umgeformt.

Bevorzugt handelt es sich hierbei um eine Warmumformung. Weiterhin bevorzugt handelt es sich bei dem Bauteil um Automobilkarosserien oder Teile hiervon.

Gemäß einer bevorzugten Ausführungsform entspricht die Temperatur T₂ einem Temperaturbereich von 850 °C bis 1000 °C. Mehr bevorzugt entspricht die Temperatur T₂ 880 °C bis 930 °C.

Gemäß einer anderen bevorzugten Ausführungsform umfasst das Erwärmen des mit dem Korrosionsschutzöl versehenen vorlegierten Substrats auf die Temperatur T₂ die folgenden Verfahrensschritte:
- Erwärmen des Substrats auf den Temperaturbereich T₂ von 850 °C bis 1000 °C, vorzugsweise 880 °C bis 930 °C,
- Halten des Substrats in dem Temperaturbereich T₂, und
- Abkühlen des Substrats auf einen Temperaturbereich T₃ von 550 °C bis 780 °C, vorzugsweise 600 °C bis 700 °C.

Bevorzugt beträgt das Erwärmen auf T₂ 60 bis 210 s, vorzugsweise 90 bis 180 s. Das Erwärmen des Substrats ist dabei abhängig von der Dicke des Substrats und muss individuell, bezogen auf das jeweils eingesetzte Substrat, eingestellt werden.

Bevorzugt beträgt das Halten im Temperaturbereich T₂ 60 bis 600 s, vorzugsweise 30 bis 120 s.

Das Abkühlen erfolgt vorzugsweise mit einer Abkühlrate im Bereich von 5 bis 25 K/s, vorzugsweise im Bereich von 10 bis 20 K/s.

Weiterhin bevorzugt erfolgt das Abkühlen des Substrats während des Transfers des Substrats in ein Werkzeug, in dem das Substrat einem Umformvorgang unterzogen wird.

Während des Umformvorgangs erfolgt sodann eine weitere Abkühlung, um dann bei vollständigem Formschluss mit dem Werkzeug auszuhärten.

Vorzugsweise erfolgt das Erwärmen auf T₂ unter Schutzatmosphäre. Als Schutzatmosphäre kann trockene Luft oder ein Schutzgas, wie beispielsweise Stickstoffgas verwendet werden.

In einer weiteren bevorzugten Ausführungsform entspricht die Temperatur T₁ einem Temperaturbereich von 550 ° bis 750 °C, vorzugsweise von 550° bis 700 °C.

Erfindungsgemäß enthält die Zusammensetzung mindestens 98 Gew.-% des Fettsäureesters. In einer anderen bevorzugten Ausführungsform enthält die Zusammensetzung vorzugsweise 98,5 - 99 Gew.-% des Fettsäureesters. Bei einer derartigen Zusammensetzung bestehen die gasförmigen Verbrennungsrückstände aus CO₂ und H₂O und können ohne weitere aufwendige Maßnahmen zusammen mit der Abluft aus dem Ofenraum abgeführt werden.

In einer besonders bevorzugten Ausführungsform ist der Fettsäureester eine C₈ - C₁₆, mehr bevorzugt eine C₁₁ - C₁₇ Verbindung.

Vorzugsweise weist die Zusammensetzung einen Schwefelgehalt im Bereich von 1 - 2 Gew.-%, mehr bevorzugt im Bereich von 1 - 1,5 Gew.-% auf.

Vorzugsweise weist die Zusammensetzung eine Verseifungszahl im Bereich von 150 - 265 mg KOH/g, mehr bevorzugt im Bereich von 165 - 195 mg KOH/g auf.

In einer anderen bevorzugten Ausführungsform wird das Korrosionsschutzöl in einer Menge von 0,5 bis 2 g/m², mehr bevorzugt 0,7 - 1,7 g/m² auf das Substrat aufgebracht.

Bevorzugt enthält die Zusammensetzung des Korrosionsschutzöls keine Fette.

Besonders bevorzugt enthält die Zusammensetzung keine Additive oder Inhibitoren.

Gemäß einer besonders bevorzugten Ausführungsform wird das Korrosionsschutzöl von dem mit dem Korrosionsschutzöl versehenen Substrat nicht mittels eines Reinigungsschrittes entfernt, bevor es auf die Temperatur T₂ erwärmt wird. Dadurch kann u.a. auf eine aufwendige Reinigungsvorrichtung innerhalb des Prozesses verzichtet werden. Ferner wird der gesamte Prozess nicht nur kostengünstiger, da die Prozesszeiten gegenüber Verfahren mit einem Reinigungsschritt kürzer sind, sondern auch umweltfreundlicher.

Gemäß einem weiteren Aspekt betrifft die vorliegende Erfindung die Verwendung eines Korrosionsschutzöls bestehend aus einer Zusammensetzung, die Fettsäureester enthält, wobei die Zusammensetzung mindestens 98 Gew.-% des Fettsäureesters enthält, als temporären Korrosionsschutz bei der Lagerung und/oder Transport von vorlegierten Substraten bestehend aus einem mit einem Al-Si-Schutzüberzug überzogenen Stahlprodukt, das nach der Lagerung derart auf eine Temperatur T₂ erwärmt wird, dass der Al-Si-Schutzüberzug vollständig mit Fe des Stahlprodukts durchlegiert wird und das Korrosionsschutzöl rückstandsfrei entfernt wird, und das danach als wiedererwärmtes Substrat zu einem Bauteil umgeformt wird.

### Beispiele

Im Folgenden wird die Erfindung anhand von Beispielen näher erläutert.

Es wurde ein Substrat, bestehend aus einem Stahlblech in 1,5 mm Blechdicke der Qualität 22MnB5 im Schmelztauchverfahren mit einem 25 µm dicken Al-Si-Schutzüberzug versehen. Der Schutzüberzug enthält 10 Gew.-% Si, 3 Gew.-% Fe sowie Rest Al. Das mit dem Al-Si-Schutzüberzug überzogene Stahlprodukt wurde als vorkonfektionierte Platine bei 700 °C in einem Umluftofen vorlegiert. Der Al-Si-Schutzüberzug der so vorlegierten Stahlplatine enthält nun 30 Gew.-% Fe, 10 Gew.-% Si und Rest Al. Anschließend werden im Walzenauftragsverfahren 0,5 g/m² eines Korrosionsschutzöls aufgebracht. Bei dem vorliegend verwendeten Korrosionsschutzöl handelt es sich um ein Fettsäurederivat eines nativen Öls, das keine weiteren Additive oder Inhibitoren enthält. Diese Platinen werden nach dem Transport und der Lagerung an nicht vor Witterung geschützter Stelle weiter verarbeitet. Vor der Weiterverarbeitung konnten keine Veränderungen der Oberfläche oder Korrosionsschäden festgestellt werden. Zur Weiterverarbeitung werden die Platinen mittels Industrieroboter einem Warmumformofen zugeführt und bei 925 °C in 2,5 min so weit austenitisiert, dass sie anschließend im gekühlten Werkzeug umgeformt und gehärtet werden können. Messungen am Warmumformofen ergaben keine weiteren Emissionen in der Ofenatmosphäre außer CO₂, H₂O und der bereits vorher bestehenden Ofenatmosphäre in Form von Stickstoff. Auch auf dem pressgehärteten Bauteil konnten keine Rückstände des aufgebrachten Öls festgestellt werden.

## Patentansprüche

1. Verfahren zum Herstellen eines Bauteils aus einem mit einem Al-Si-Schutzüberzug überzogenen Stahlprodukt umfassend die folgenden Schritte:
- Bereitstellen eines Substrats bestehend aus einem mit einem Al-Si-Schutzüberzug überzogenen Stahlprodukt,
- Erwärmen des Substrats auf eine Temperatur T₁ derart, dass der Al-Si-Schutzüberzug nur teilweise mit Fe des Stahlprodukts vorlegiert wird,
- Abkühlen des vorlegierten Substrats auf Raumtemperatur,
- Auftragen eines Korrosionsschutzöls auf die Oberfläche des vorlegierten Substrats, wobei das Korrosionsschutzöl aus einer Zusammensetzung besteht, die Fettsäureester enthält, wobei die Zusammensetzung mindestens 98 Gew.-% des Fettsäureesters enthält,
- Transportieren des mit dem Korrosionsschutzöl versehenen vorlegierten Substrats,
- Erwärmen des mit dem Korrosionsschutzöl versehenen vorlegierten Substrats auf eine Temperatur T₂ derart, dass der Al-Si-Schutzüberzug vollständig mit Fe des Stahlprodukts durchlegiert wird und das Korrosionsschutzöl rückstandsfrei entfernt wird, und
- Umformen des wiedererwärmten Substrats zu dem Bauteil.

2. Verfahren nach Anspruch 1, wobei die Temperatur T₂ einem Temperaturbereich von 850 °C bis 1000 °C, vorzugsweise 880 °C bis 930 °C entspricht.

3. Verfahren nach Anspruch 1, wobei das Erwärmen des mit dem Korrosionsschutzöl versehenen vorlegierten Substrats auf die Temperatur T₂ die folgenden Verfahrensschritte umfasst:
- Erwärmen des Substrats auf den Temperaturbereich T₂ von 850 °C bis 1000 °C, vorzugsweise 880 °C bis 930 °C,
- Halten des Substrats in dem Temperaturbereich T₂, und
- Abkühlen des Substrats auf einen Temperaturbereich T₃ von 550 °C bis 750 °C, vorzugsweise 600 °C bis 700 °C.

4. Verfahren nach Anspruch 3, wobei das Erwärmen auf T₂ 60 bis 210 s, vorzugsweise und abhängig von der Blechdicke 90 bis 180 s beträgt.

5. Verfahren nach Anspruch 3 oder 4, wobei das Halten im Temperaturbereich T₂ 30 bis 600 s, vorzugsweise 30 bis 120 s beträgt.

6. Verfahren nach einem der Ansprüche 3 bis 5, wobei das Abkühlen nach dem Vorlegieren mit einer Abkühlrate im Bereich von 2 bis 25 K/s, vorzugsweise im Bereich von 8 bis 20 K/s erfolgt.

7. Verfahren nach einem der vorhergehenden Ansprüche 1 bis 6, wobei das Erwärmen auf T₂ unter Schutzatmosphäre erfolgt.

8. Verfahren nach einem der vorhergehenden Ansprüche 1 bis 7, wobei die Temperatur T₁ einem Temperaturbereich von 550 ° bis 780 °C, vorzugsweise von 600° bis 700 °C entspricht.

9. Verfahren nach einem der vorhergehenden Ansprüche 1 bis 8, wobei die Zusammensetzung mindestens 98,5 - 99,8 Gew.-% des Fettsäureesters enthält.

10. Verfahren nach einem der vorhergehenden Ansprüche 1 bis 9, wobei der Fettsäureester eine C₈ - C₁₆, vorzugsweise C₁₁ - C₁₇ Verbindung ist.

11. Verfahren nach einem der vorhergehenden Ansprüche 1 bis 10, wobei die Zusammensetzung einen Schwefelgehalt im Bereich von 0,1 - 2 Gew.-%, vorzugsweise im Bereich von 0,5 - 1 Gew.-% aufweist.

12. Verfahren nach einem der vorhergehenden Ansprüche 1 bis 11, wobei die Zusammensetzung eine Verseifungszahl im Bereich von 150 - 265 mg KOH/g, vorzugsweise im Bereich von 165 - 195 mg KOH/g aufweist.

13. Verfahren nach einem der vorhergehenden Ansprüche 1 bis 12, wobei das Korrosionsschutzöl in einer Menge von 0,5 bis 2 g/m², vorzugsweise 0,7 - 1,7 g/m² auf das Substrat aufgebracht wird.

14. Verwendung eines Korrosionsschutzöls bestehend aus einer Zusammensetzung, die Fettsäureester enthält, wobei die Zusammensetzung mindestens 98 Gew.-% des Fettsäureesters enthält, als temporären Korrosionsschutz bei der Lagerung und/oder Transport von vorlegierten Substraten bestehend aus einem mit einem AI-Si-SchutzÜberzug überzogenen Stahlprodukt, das nach der Lagerung auf eine Temperatur T₂ derart erwärmt wird, dass der Al-Si-Schutzüberzug vollständig mit Fe des Stahlprodukts durchlegiert wird und das Korrosionsschutzöl rückstandsfrei entfernt wird, und das danach als wiedererwärmtes Substrat zu einem Bauteil umgeformt wird.

## Claims

1. Method for producing a component made of a steel product coated with an Al-Si protective coating, comprising the following steps:
- providing a substrate consisting of a steel product coated with an Al-Si protective coating,
- heating the substrate to a temperature T₁ such that the Al-Si protective coating is only partially pre-alloyed with Fe of the steel product,
- cooling the pre-alloyed substrate to room temperature,
- applying a corrosion protection oil to the surface of the pre-alloyed substrate, wherein the corrosion protection oil consists of a composition containing fatty acid ester, wherein the composition contains at least 98 % by weight fatty acid ester
- transporting the pre-alloyed substrate to which the corrosion protection oil has been applied,
- heating the pre-alloyed substrate to which the corrosion protection oil has been applied to a temperature T₂ such that the Al-Si protective coating is fully alloyed with Fe of the steel product and the corrosion protection oil is removed without residue, and
- shaping the re-heated substrate to form the component.

2. Method according to Claim 1, wherein the temperature T₂ corresponds to a temperature range from 850 °C to 1000 °C, preferably 880 °C to 930 °C.

3. Method according to Claim 1, wherein the heating of the pre-alloyed substrate to which the corrosion protection oil has been applied to the temperature T₂ comprises the following method steps:
- heating the substrate to the temperature range T₂ from 850 °C to 1000 °C, preferably 880 °C to 930 °C,
- keeping the substrate in the temperature range T₂, and
- cooling the substrate to a temperature range T₃ from 550 °C to 750 °C, preferably 600 °C to 700 °C.

4. Method according to Claim 3, wherein the heating to T₂ lasts 60 to 210 s, preferably and depending on the sheet thickness 90 to 180 s.

5. Method according to Claim 3 or 4, wherein keeping in the temperature range T₂ lasts 30 to 600 s, preferably 30 to 120 s.

6. Method according to any one of Claims 3 to 5, wherein cooling after pre-alloying takes place at a cooling rate in the range from 2 to 25 K/s, preferably in the range from 8 to 20 K/s.

7. Method according to any one of the preceding Claims 1 to 6, wherein the heating to T₂ takes place in a protective atmosphere.

8. Method according to any one of the preceding Claims 1 to 7, wherein the temperature T₁ corresponds to a temperature range from 550 °C to 780 °C preferably from 600 °C to 700 °C.

9. Method according to any one of the preceding Claims 1 to 8, wherein the composition contains at least 98.5 % - 99.8 % by weight fatty acid ester.

10. Method according to any one of the preceding Claims 1 to 9, wherein the fatty acid ester is a C₈-C₁₆, preferably a C₁₁-C₁₇ compound.

11. Method according to any one of the preceding Claims 1 to 10, wherein the composition has a sulphur content in the range from 0.1 - 2 % by weight, preferably in the range from 0.5 - 1 % by weight.

12. Method according to any one of the preceding Claims 1 to 11, wherein the composition has a saponification number in the range from 150 - 265 mg KOH/g, preferably in the range from 165 - 195 mg KOH/g.

13. Method according to any one of the preceding Claims 1 to 12, wherein the corrosion protection oil is applied to the substrate in a quantity from 0.5 to 2 g/m², preferably 0.7 to 1.7 g/m².

14. Use of a corrosion protection oil consisting of a composition containing fatty acid ester, wherein the composition contains at least 98 % by weight fatty acid ester, as temporary corrosion protection during the storage and/or transport of pre-alloyed substrates consisting of a steel product coated with an Al-Si protective coating, which product is heated after storage to a temperature T₂ such that the Al-Si protective coating is completely alloyed with Fe of the steel product and the corrosion protection oil is removed without residue, and the substrate in reheated form is subsequently shaped to form the a component.

## Revendications

1. Procédé, destiné à fabriquer un élément structurel en un produit en acier, revêtu d'un revêtement protecteur Al-Si, comprenant les étapes suivantes, consistant à :
- mettre à disposition un substrat constitué d'un produit en acier revêtu d'un revêtement protecteur Al-Si,
- faire chauffer le substrat à une température T₁, de telle sorte que le revêtement protecteur Al-Si ne soit pré-allié que partiellement avec du Fe du produit en acier,
- faire refroidir le substrat pré-allié à température ambiante,
- appliquer une huile anticorrosion sur la surface du substrat pré-allié, l'huile anticorrosion étant constituée d'une composition qui contient un ester d'acide gras, la composition contenant au moins 98 % en poids de l'ester d'acide gras,
- transporter le substrat pré-allié, muni de l'huile anticorrosion,
- faire chauffer le substrat pré-allié, muni de l'huile anticorrosion à une température T₂, de telle sorte que le revêtement protecteur Al-Si soit totalement allié avec du Fe du produit en acier et que l'huile anticorrosion soit éliminée sans résidu et
- façonner le substrat réchauffé pour obtenir l'élément structurel.

2. Procédé selon la revendication 1, la température T₂ correspondant à une gamme de températures de 850 °C à 1000 °C, de préférence de 880 °C à 930 °C.

3. Procédé selon la revendication 1, le chauffage du substrat pré-allié muni de l'huile anticorrosion à la température T₂ comprenant les étapes de procédé suivantes, consistant à :
- faire chauffer le substrat à la gamme de températures T₂ de 850 °C à 1000 °C, de préférence de 880 °C à 930 °C,
- maintenir le substrat dans la gamme de températures T₂ et
- faire refroidir le substrat à une gamme de températures T₃ de 550 °C à 750 °C, de préférence de 600 °C à 700 °C.

4. Procédé selon la revendication 3, l'échauffement à T₂ durant de 60 à 210 secondes, de préférence et en fonction de l'épaisseur de la tôle, de 90 à 180 secondes.

5. Procédé selon la revendication 3 ou 4, le maintien à la gamme de températures T₂ durant de 30 à 600 secondes, de préférence de 30 à 120 secondes.

6. Procédé selon l'une quelconque des revendications 3 à 5, le refroidissement après le pré-alliage s'effectuant avec une vitesse de refroidissement de l'ordre de 2 à 25 K/s, de préférence de l'ordre de 8 à 20 K/s.

7. Procédé selon l'une quelconque des revendications 1 à 6 précédentes, l'échauffement à T₂ s'effectuant sous atmosphère protectrice.

8. Procédé selon l'une quelconque des revendications 1 à 7 précédentes, la température T₁ correspondant à une gamme de températures de 550 ° à 780 °C, de préférence de 600° à 700 °C.

9. Procédé selon l'une quelconque des revendications 1 à 8 précédentes, la composition contenant au moins de 98,5 à 99,8 % en poids de l'ester d'acide gras.

10. Procédé selon l'une quelconque des revendications 1 à 9 précédentes, l'ester d'acide gras étant un composé en C₈ à C₁₆, de préférence en C₁₁ à C₁₇.

11. Procédé selon l'une quelconque des revendications 1 à 10 précédentes, la composition présentant une teneur en soufre de l'ordre de 0,1 à 2 % en poids, de préférence de l'ordre de 0,5 à 1 % en poids.

12. Procédé selon l'une quelconque des revendications 1 à 11 précédentes, la composition faisant preuve d'un indice de saponification de l'ordre de 150 à 265 mg KOH/g, de préférence de l'ordre de 165 à 195 mg KOH/g.

13. Procédé selon l'une quelconque des revendications 1 à 12 précédentes, l'huile anticorrosion étant appliquée sur le substrat dans une quantité de 0,5 à 2 g/m², de préférence de 0,7 à 1,7 g/m².

14. Utilisation d'une huile anticorrosion constituée d'une composition, qui contient un ester d'acide gras, la composition contenant au moins 98 % en poids de l'ester d'acide gras, en tant que protection anticorrosion temporaire lors du stockage et / ou du transport de substrats pré-alliés constitués d'un produit d'acier revêtu d'un revêtement protecteur Al-Si, que l'on fait chauffer après le stockage à une température T₂, de telle sorte que le revêtement protecteur Al-Si soit totalement allié avec le Fe du produit en acier et que l'huile anticorrosion soit éliminée sans résidu, et qui ensuite est façonné en tant que substrat réchauffé en un élément structurel.
